# EUROPÄISCHE PATENTANMELDUNG

(11) **EP 0 209 806 A2**
(43) Veröffentlichungstag der Anmeldung: **28.01.1987**
(21) Anmeldenummer: 86109480.3
(22) Anmeldetag: 11.07.1986
(51) Int. Cl.: C10M 133/56, C08F 8/00, C10N 30/04

(54) **Umsetzungsprodukte von Polyalkenylbernsteinsäureimidoaminen mit Tri- oder Tetracarbonsäuren und ihre Verwendung als Schmierölzusätze**

(30) Priorität: 26.07.1985 DE 3526722
(71) Anmelder: BASF Aktiengesellschaft, 67063 Ludwigshafen (DE)
(72) Erfinder: Baur, Richard, Dr., D-6704 Mutterstadt (DE); Oppenlaender, Knut, Dr., D-6700 Ludwigshafen (DE); Vogel, Hans-Henning, Dr., D-6710 Frankenthal (DE); Rath, Hans Peter, Dr., D-6718 gruenstadt (DE)

(57) **Zusammenfassung**

Umsetzungsprodukte von
A) Polyalkenylbernsteinsäureimidoaminen der Formel I in der R¹ einen noch mindestens eine Doppelbindung enthaltenden aliphatischen Rest mit einem Durchschnittsmolekulargewicht von 400 bis 5000 und den Rest eines aliphatischen Polyamins mit 2 bis 7 Stickstoffatomen bedeutet, an den noch ein bis zwei weitere Polyalkenylbernsteinsäurereste gebunden sein können, unter amidierenden Bedingungen mit
B) einer Tri- oder Tetracarbonsäure im Molverhältnis Polyalkenylbernsteinsäurerest zu Polycarbonsäure von 1:1 bis 3:1 im Falle der Tricarbonsäure und von 1:1 bis 4:1 im Falle der Tetracarbonsäure.

## Beschreibung

Die Erfindung betrifft neue als "ashless dispersants" geeignete Schmierölzusätze erhältlich durch Umsetzung von Polyalkenylbernsteinimidoaminen mit Tri- oder Tetracarbonsäuren unter amidierenden Bedingungen.

Umsetzungsprodukte von Polyalkenylbernsteinsäureanhydrid (PIBSA) mit Polyaminen sind in der Literatur vielfach beschrieben und werden in der Praxis in großem Umfang als "ashless dispersants" in Schmierölen verwendet. Diese Dispersants oder HD (Heavy Duty)-Additive haben in Motorenölen die Aufgabe, ölunlösliche Verbrennungsrückstände, die bei Dieselmotoren-Ölen bis zu 10 Massen-% betragen können (z.B. Ruß, Koks, Bleisalze der Größe von 0,04 µm) sowie harz- und asphaltartige Oxidationsprodukte, die ein Zusammenbacken zu Festpartikeln der Größe von 0,6 bis 1,5 µm begünstigen, in Suspensionen zu halten und dadurch Ablagerungen an Metalloberflächen, Ölverdickungen und Schlamm-Ausscheidungen im Motor sowie durch Neutralisation saurer Verbrennungsprodukte korrosiven Verschleiß zu verhindern. Koks- und lackartige Ablagerungen verkleben die Kolbenringe, so daß die Verbrennungsgase in die Kurbelwanne übertreten, das Öl stark verschmutzt wird und bei hoher Belastung des Motors Kolbenfresser auftreten können. Schlammausscheidungen können zum Verstopfen der Ölfilter und Ölbohrungen und damit zu Schmierölmangel und hohem Verschleiß führen. Saure Verbrennungsprodukte des Kraftstoffes führen zu Korrosion.

"Ashless dispersants" sind somit aschefreie organische Verbindungen, die eine Ausflockung bzw. Koagulation kolloidaler Teilchen verhindern. Da die Dispergierfähigkeit jedoch nicht zur völligen Verhinderung von Ablagerungen im Motor ausreicht, muß eine gewisse Lösewirkung für Lacke und Harze hinzukommen.

Die Dispersant-Wirkung nach der Absorption an der Oberfläche von Schmutzteilen beruht offenbar auf einer elektrostatischen Abstoßung der Teilchen bzw. einer Verhinderung der gegenseitigen Annäherung dieser Partikel durch Verminderung der intermolekularen Dispersionskräfte.

Obgleich die bekannten Umsetzungsprodukte eine erhebliche Verbesserung der Schmiereigenschaften bewirken, waren die Dispergiereigenschaften nach thermischer Alterung noch unzureichend.

Es wurde deshalb schon die Reaktion von Umsetzungsprodukten von Polyalkenylbernsteinsäureimidoaminen mit Dicarbonsäuren gemäß EP-A 00 72 645 vorgeschlagen. Weiterhin ist in DE-AS 19 33 896 die Herstellung von Acylierungsprodukten aus den Komponenten Alkenylbernsteinsäure, Polyamin und Polycarbonsäure beschrieben, wobei jedoch zunächst die Aminkomponente mit der Polycarbonsäure acyliert und dann mit dem Alkenylbernsteinsäureanhydrid umgesetzt wird.

Die gemäß diesen Patentschriften erhaltenen Umsetzungsprodukte haben jedoch vor und nach thermischer Alterung unzureichende Dispergierwirkung.

Es bestand daher die Aufgabe, dispergierende Schmieröladditive vorzuschlagen, die nicht die angegebenen Nachteile haben. Diese Aufgabe wurde erfindungsgemäß überraschenderweise gelöst mit Umsetzungsprodukten von
A) Polyalkenylbernsteinsäureimidoaminen der Formel I in der R¹ einen noch mindestens eine Doppelbindung enthaltenden aliphatischen Rest mit einem Durchschnittsmolekulargewicht von 400 bis 5000 und den Rest eines aliphatischen Polyamins mit 2 bis 7 Stickstoffatomen bedeutet, an den noch ein bis zwei weitere Polyalkenylbernsteinsäurereste gebunden sein können, unter amidierenden Bedingungen mit
B) einer Tri- oder Tetracarbonsäure im Molverhältnis Polyalkenylbernsteinsäurerest zu Polycarbonsäure von 1:1 bis 3:1 im Falle der Tricarbonsäure und von 1:1 bis 4:1 im Falle der Tetracarbonsäure.

Für die Wirkung der Umsetzungsprodukte ist dabei wichtig, daß erst die Bildung von Polyalkenylbernsteinsäureimidoamin und dann die Umsetzung mit Polycarbonsäuren erfolgt, und nicht umgekehrt.

Demgemäß ist Gegenstand der Erfindung auch ein Verfahren zur Herstellung von Umsetzungsprodukten von Polyalkenylbernsteinsäureaminoimiden mit Tri- oder Tetracarbonsäuren in der angegebenen Reihenfolge, wonach man
I) in an sich bekannter Weise noch reaktive Doppelbindungen enthaltende Polyolefine oder chlorierte Kohlenwasserstoffe mit dem Rest R¹ gemäß Formel mit Maleinsäureanhydrid umsetzt,
II) das erhaltene substituierte Bernsteinsäureanhydrid mit dem Polyamin im Molverhältnis von ungefähr 1:1 bis 1:0,3 zum Aminoimid (A) reagieren läßt und
III) das Imidoamin A mit einer Tri- oder Tetracarbonsäure im Molverhältnis eingesetztes Alkenylbernsteinsäureanhydrid zu Polycarbonsäure 1:1 bis 1:3 im Falle der Tricarbonsäure und im Molverhältnis 1:1 bis 1:4 im Falle der Tetracarbonsäure bei Temperaturen von 150 bis 220°C umsetzt.

Diese Umsetzungsbedingungen sind so gewählt, daß Wasserabspaltung und Amidierung eintritt. Obgleich die Natur der Endprodukte nicht im einzelnen bekannt ist, wird angenommen, daß bei der Umsetzung mit den Polycarbonsäuren Amide entstehen, wobei über die Mehrfachcarboxylfunktion der Polycarbonsäure sowohl Verknüpfungen mit weiteren Molekülen als auch intramolekulare Verknüpfungen entstehen können.

Die Ausgangskomponente Polyalkenylbernsteinsäureanhydrid kann ihrerseits nach bekannten Verfahren hergestellt werden, wie sie z.B. in den US-PS 30 87 936, 31 63 603, 31 72 892, 31 89 544, 32 19 666, 32 72 746, 32 88 714, 33 06 907, 33 31 776, 33 40 281, 33 41 542, 33 46 354, 33 74 174 und 33 81 022 beschrieben sind.

So erhält man die durch einen im wesentlichen gesättigten aliphatischen Kohlenwasserstoffrest substituierten Bernsteinsäureanhydride z.B. leicht durch Umsetzen von Maleinsäureanhydrid mit einem hochmolekularen Olefin oder einem Chlorkohlenwasserstoff, z.B. einem chlorierten Polyolefin. Die beiden Reaktionskomponenten werden dabei auf Temperaturen von etwa 100 bis 300°C, vorzugsweise von 100 bis 200°C erhitzt. Wie in den vorgenannten Patentschriften erläutert, erhält man ein substituiertes Bernsteinsäureanhydrid, dessen Substituent sich vom Olefin oder Chlorkohlenwasserstoff ableitet. Das Produkt kann gegebenenfalls zur Entfernung sämtlicher oder eines Teiles der restlichen ungesättigten Bindungen in üblicher Weise hydriert werden.

Die dafür verwendeten olefinisch ungesättigten Kohlenwasserstoffe sind hauptsächlich hochmolekulare, im wesentlichen gesättigte Erdölfraktionen bzw. im wesentlichen gesättigte Polyolefine oder entsprechende chlorierte Verbindungen mit einem Molekulargewicht von 400 bis 5000. Der olefinisch ungesättigte Kohlenwasserstoff kann öllöslich machende Verzweigungen enthalten, sowie innerhalb der nachstehend angegebenen allgemeinen Grenzen ungesättigt sein. Polymerisate und chlorierte Polymerisate, die sich von Monoolefinen mit 2 bis 30 C-Atomen ableiten, werden bevorzugt. Bevorzugt verwendete Polymerisate leiten sich ab von α-Monoolefinen, wie Ethylen, Propylen, Buten-1, Hexen-1, Octen-1, 2-Methylhepten-1, 3-Cyclohexylbuten-1 sowie 2-Methyl-5-propylhexen-1 und bevorzugt Isobuten. Polymerisate aus Olefinen mit mittelständiger Doppelbindung, wie Buten-2, Penten-3 und Octen-4, können ebenfalls verwendet werden.

Die Copolymerisate der genannten α-Monoolefine untereinander und mit anderen Olefinen als Comonomere, wie aromatische Olefine, cyclische Olefine sowie Polyolefine, können ebenfalls als Polyolefinreste dienen. Derartige Copolymerisate sind z.B. durch Copolymerisation von Isobuten mit Styrol, Isobuten mit Butadien, Propylen mit Isopren, Propylen mit Isobuten, Ethylen mit Piperylen, Isobuten mit Chloropren, Isobuten mit p-Methylstyrol, Hexen-1 mit Hexadien-1,3, Octen-1 mit Hexen-1, Hepten-1 mit Penten-1, 3-Methylbuten-1 mit Octen-1, 3,3-Dimethylpenten-1 mit Hexen-1 und Isobuten mit Styrol und Piperylen hergestellt worden.

Besonders geeignete Polymerisate sind Polypropylen, Polyisobuten, Copolymerisate aus Propylen und Isobuten sowie die Chlorierungsprodukte der genannten Polymerisate.

Im Hinblick auf die Öllöslichkeit und Stabilität sollen die für die Herstellung der Komponente A verwendeten Polymerisate im wesentlichen aliphatischer Natur und gesättigt sein, d.h. sie sollen mindestens 80 und vorzugsweise 95 Gew.-% Einheiten enthalten, die sich von aliphatischen Monoolefinen ableiten. Sie enthalten höchstens 5, vorzugsweise höchstens 2 %, olefinische Bindungen, bezogen auf die Gesamtzahl der C-C-Bindungen.

Die chlorierten Kohlenwasserstoffe und die olefinisch ungesättigten Kohlenwasserstoffe, die zur Herstellung der Komponente A verwendet werden, haben ein Durchschnittsmolekulargewicht von 400 bis 5000, insbesondere 700 bis 5000.

Als Polyamine kommen vor allem aliphatische Amine mit 2 bis 18, vorzugsweise 2 bis 12 Kohlenstoffatomen und 2 bis 7 Stickstoffatomen in Betracht, wobei diese Polyamine mindestens 1 primäre Aminogruppe enthalten sollen.

Bevorzugte Amine sind Alkylpolyamine mit 2 bis 10 Kohlenstoffatomen und 2 bis 5 Stickstoffatomen, die noch Hydroxylgruppen oder Ethersauerstoffe enthalten können.

Im einzelnen kommen z.B. Ethylendiamin, Diethylentriamin, Triethylentetramin, Tetraethylenpentamin, Tripropylentetramin oder Hydroxylgruppen enthaltenden Amine wie Aminoethylethanolamin oder Mischungen dieser Amine in Betracht. Vorteilhafterweise lassen sich auch Rückstände aus den destillativen Reinigungsstufen der genannten Amine verwenden.

Als Polycarbonsäuren kommen aliphatische Tri- und Tetracarbonsäuren oder deren Mischungen in Betracht. Besonders vorteilhafte Ergebnisse werden mit Citronensäure, Nitrilotriessigsäure und Ethylendiamintetraessigsäure erzielt.

Im einzelnen wird die erfindungsgemäße Umsetzung der Polyalkenylbernsteinsäureimidoamine mit den Polycarbonsäuren bei Temperaturen von 150 bis 220°C, vorzugsweise bei 160 bis 190°C, vorgenommen. Bei diesen Temperaturen tritt Wasserabspaltung und Amidbildung ein.

Vorzugsweise wird die Herstellung der erfindungsgemäßen Umsetzungsprodukte in einer Eintopfreaktion über 3 getrennte Stufen durchgeführt. Dazu wird in einer ersten Stufe zunächst das Polyalkenylbernsteinsäureanhydrid hergestellt, dieses in einer zweiten Stufe mit dem Polyamin im Molverhältnis 1:1 bis 1:0,3 in an sich bekannter Weise zum Polyalkenylbernsteinsäureimidoamin, umgesetzt und in einer dritten Stufe die Reaktion mit der Tri- bzw. Tetracarbonsäure unter Wasserabspaltung durchgeführt.

Die Umsetzung über alle Stufen kann ohne Lösungsmittel oder vorzugsweise mit Lösungsmittel wie Xylol, Toluol, Kerosin und insbesondere in einem Mineralöl erfolgen. Man erhält dann das Endprodukt in dem Mineralöl gelöst; diese Lösung kann dann unmittelbar als Schmieröladditiv verwendet werden.

Die Dispergierwirkung der neuen Umsetzungsprodukte bei der thermischen Alterung bleibt deutlich länger erhalten und diese Produkte haben demgemäß überlegene Eigenschaften gegenüber den nächstvergleichbaren Produkten.

### Beispiel 1

### Herstellungsbeispiel

Zu 239,5 g Polyisobutenylbernsteinsäureanhydrid (Säurezahl 70,2) und 166,4 g Mineralöl (Solventraffinat, Viskosität bei 100°C: 10,45 mm²/s) wurden bei 80°C 15,8 g einer Mischung aus 45 Gew.-% Aminoethylethanolamin und 55 Gew.-% Polyamine mit durchschnittlich 6 C-Atomen und 4 Stickstoffatomen zugetropft. Man erhitzte unter Stickstoff langsam auf 160°C und rührte 4 Stunden bei dieser Temperatur. Nach einstündigem Behandeln im Wasserstrahlvakuum erhielt man 416 g Polyisobutenylbernsteinsäureimidoamin. Man ließ dann auf 80°C abkühlen und gab 23,8 g (0,124 Mol) Nitrilotriessigsäure und 11,4 g Mineralöl (Solventraffinat, Viskosität bei 100°C: 10,45 mm² pro sec.) zu, erhitzte langsam auf 160°C und hielt die Mischung 6 Stunden bei dieser Temperatur. Nach erneutem 2-stündigem Behandeln am Wasserstrahlvakuum bei 160°C erhielt man 446 g einer 60 %igen Lösung des als Schmierölzusatz zu verwendenden Produktes in Mineralöl.

Die Umsetzungen gemäß Tabelle 1 wurden jeweils nach dieser Arbeitsweise vorgenommen

### Herstellungsbeispiele

### Anwendungstechnische Prüfung und Diskussion der Eigenschaften

Die Beurteilung der dispergierenden Wirkung wird nach der Tüpfelmethode durchgeführt, wie sie von A. Schilling in "Les Huiles pour Moteurs et le Graissage des Moteurs, Vol. 1, 1962, Seite 89-90 f beschrieben wird. Dazu wurden 5 % Wirksubstanz in einer Mischung aus 3 Teilen eines neutralen Solventraffinats 150 und einen Teil Altöl hergestellt. Das rußhaltige Altöl stammte aus einem MWM-KD 12E-Motor, der gemäß DIN 51363, Teil 1 und 2 betrieben wurde. Die Drehzahl bei diesem Betrieb betrug n = 2000 U/min, die Leistung 6 KW. Bei Betriebstemperatur war die Temperatur des Kühlwassereingangs 80°C, die des Ausgangs und des Öls 85°C. Die Rußzahl des Abgases nach Bosch betrug 4, die Versuchsdauer 50 h. Das Motorenöl bestand aus 78,8 Teilen eines neutralen Solventraffinats 150, 19,7 Teilen eines neutralen Solventraffinats 500 und 1,5 Teilen eines Viskositätsindexverbesserers auf Basis eines statistisch aufgebauten, hydrierten Butadien/Styrol-Copolymeren.

Die thermischen und hydrolytischen Belastungen, denen die dispersanthaltigen Öle vor dem Tüpfeltest unterzogen wurden, sind in Lubricant Additives 1978 von B. Demoures et al auf Seite 6, Beispiel 1 bis 5 beschrieben.

Als Dispergierwirkung ist nach dieser Methode definitionsgemäß ein Wert zwischen Blindwert und Tausend zu erwarten, der sich als Mittelwert aus 5 Ergebnissen unterschiedlicher Versuche darstellt. In Tabelle 2 ist die Beurteilung der Dispergierwirkung der Produkte aus Beispiel 1 bis 10 zusammengefaßt.

Anerkannt gute Dispergatoren, die sich derzeit im Handel meist als Bestandteil von Additivpaketen befinden, weisen Werte zwischen 500 und 650 auf. Die erfindungsgemäßen Verbindungen liegen im Vergleich zu Marktprodukten im oberen Wirksamkeitsbereich bzw. darüber und lassen daher eine z.T. deutlich geringere Dosierung bei gleicher Wirksamkeit als Dispergator erwarten.

### Vergleichsbeispiele

A) Verwendet man die in den Beispielen 1 bis 10 angegebenen Komponenten in den dort angegebenen Mengenverhältnissen, ändert jedoch die Reihenfolge der Umsetzung d.h. zunächst Umsetzung der Polysäure mit dem Polyamin und weitere Umsetzung des Reaktionsproduktes mit Polyisobutylenbernsteinsäureanhydrid, so erhält man in allen Fällen Produkte, die im Prüföl unlöslich sind, so daß ihre dispergierende Wirkung nicht geprüft werden kann.
B) Beispiel 3 gemäß DE-AS 19 33 896 wurde wie dort beschrieben nachgearbeitet. Das so erhaltene Produkt wies im Vergleich eine niedrigere Dispergierwirkung gemäß Tabelle 3 auf.
C) Hier wurde Beispiel 1 des EP 72645 nachgearbeitet und die Dispergierwirkung gemäß Tüpfeltest bestimmt.
D) Beispiel 2 des EP 72645 lieferte gemäß Tüpfeltest folgende Dispergierwirkung:

## Patentansprüche

1. Umsetzungsprodukte von
A) Polyalkenylbernsteinsäureimidoaminen der Formel I in der R¹ einen noch mindestens eine Doppelbindung enthaltenden aliphatischen Rest mit einem Durchschnittsmolekulargewicht von 400 bis 5000 und den Rest eines aliphatischen Polyamins mit 2 bis 7 Stickstoffatomen bedeutet, an den noch ein bis zwei weitere Polyalkenylbernsteinsäurereste gebunden sein können, unter amidierenden Bedingungen mit
B) einer Tri- oder Tetracarbonsäure im Molverhältnis Polyalkenylbernsteinsäurerest zu Polycarbonsäure von 1:1 bis 3:1 im Falle der Tricarbonsäure und von 1:1 bis 4:1 im Falle der Tetracarbonsäure.

2. Umsetzungsprodukte gemäß Anspruch 1, dadurch gekennzeichnet, daß R¹ einen Polyisobutenylrest mit einem Durchschnittsmolekulargewicht von 700 bis 5000 und R² den Rest eines Di- bis Pentaamins mit 2 bis 18 Kohlenstoffatomen bedeutet.

3. Umsetzungsprodukte gemäß Ansprüchen 1 und 2, dadurch gekennzeichnet, daß die Tri- bzw. Tetracarbonsäuren Citronensäure, Nitrilotriessigsäure und Ethylendiamintetraessigsäure sind.

4. Verfahren zur Herstellung von Umsetzungsprodukten von Polyalkenylbernsteinsäureimidoaminen mit Tri- oder Tetracarbonsäuren gemäß Anspruch 1 dadurch gekennzeichnet, daß man in der angegebenen Reihenfolge
I) in an sich bekannter Weise noch reaktive Doppelbindungen enthaltende Polyolefine oder chlorierte Kohlenwasserstoffe mit dem Rest R¹, wobei R¹ die in Anspruch 1 angegebene Bedeutung hat, mit Maleinsäureanhydrid umsetzt,
II) das erhaltene substituierte Bernsteinsäureanhydrid mit dem Polyamin im Molverhältnis von ungefähr 1:1 bis 1:0,3 zum Imidoamin (A) reagieren läßt und
III) das Imidoamin A mit einer Tri- oder Tetracarbonsäure im Molverhältnis eingesetztes Alkenylbernsteinsäureanhydrid zu Polycarbonsäure 1:1 bis 1:3 im Falle der Tricarbonsäure und im Molverhältnis 1:1 bis 1:4 im Falle der Tetracarbonsäure bei Temperaturen von 150 bis 220°C umsetzt.

5. Verwendung der Umsetzungsprodukte gemäß Ansprüchen 1 bis 4 als Schmierölzusätze.
